# FASCICULE DE BREVET EUROPEEN

(11) **EP 0 100 290 B1**
(45) Date de publication et mention de la délivrance du brevet: **11.12.1985**
(21) Numéro de dépôt: 83420125.3
(22) Date de dépôt: 19.07.1983
(51) Int. Cl.: B22D 11/10

(54) **Procédé de coulée de métaux dans lequel on fait agir des champs magnétiques**
Verfahren zum Giessen von Metallen unter der Einwirkung magnetischer Felder
Process for casting metals using magnetic fields

(30) Priorité: 23.07.1982 FR 8213219
(43) Date de publication de la demande: 08.02.1984
(73) Titulaire: CEGEDUR SOCIETE DE TRANSFORMATION DE L'ALUMINIUM PECHINEY, 75008 Paris (FR)
(72) Inventeur: Vives, Charles, F-13160 Chateaurenard (FR)
(74) Mandataire: Vanlaer, Marcel

## Description

La présente invention concerne un procédé de coulée de métaux dans lequel on fait agir des champs magnétiques en vue d'améliorer la structure et l'état de surface des produits obtenus.

Il est connu de couler des métaux tels que l'acier, l'aluminium et ses alliages, sous forme de billettes, de plaques ou de lingots, soit par. moulage, soit par coulée continue verticale.

Dans le premier cas, on remplit le moule d'une quantité connue de métal liquide et assure la solidification à l'intérieur du moule par échange thermique avec la paroi de ce dernier.

Dans le deuxième cas, on verse le métal en fusion dans un moule ayant généralement un axe de symétrie vertical, ouvert à ses deux extrémités et dont les parois latérales sont refroidies par un fluide. Au contact du moule, le métal se solidifie pour former une croûte qui s'épaissit graduellement à mesure que le lingot progresse à travers le moule de sorte qu'à l'extrémité inférieure du moule son épaisseur est suffisante pour retenir la partie centrale encore liquide. Après avoir quitté le moule, la paroi du lingot est refroidie directement par une projection d'eau et on obtient ainsi assez rapidement une solidification complète de la masse métallique.

Dans les deux procédés, le lingot obtenu est très hétérogène car il présente à la fois une zone corticale qui s'est formée par solidification rapide au contact du moule, et une zone centrale résultant d'un refroidissement plus lent par échange avec la paroi du moule ou avec l'eau au travers de la zone corticale. Ces zones ayant cristallisé à des vitesses différentes, n'ont pas du tout la même structure ni la même composition. De plus, la peau du lingot qui s'est formée au contact du moule est généralement irrégulière. Aussi, est-on obligé le plus souvent de soumettre des lingots à des opérations supplémentaires de scalpage ou d'écroûtage pour éliminer les zones perturbées et éviter ainsi l'apparition de défauts qui en résulteraient au cours des stades de transformation ultérieurs du lingot.

C'est pourquoi l'homme de l'art, dans le but notamment d'améliorer la qualité des produits fabriqués par coulée, a cherché des solutions pour résoudre ces problèmes d'hétérogénéité de surface et de structure. Il s'est tourné le plus souvent vers l'utilisation de champs magnétiques destinés à agiter la partie liquide du lingot en cours de formation, et, plus particulièrement, vers des champs tournants.

C'est ainsi que, dans le brevet US-2 963 758, on revendique un procédé pour diminuer le développement de grains basaltiques, et qui consiste à soumettre le métal en fusion à un champ magnétique dans la direction du gradient thermique de refroidissement du lingot et à déplacer ledit champ en continu dans une direction sensiblement perpendiculaire à la direction dudit gradient. L'obtention de ce champ nécessite la mise en place d'un stator à six potes, relié à une source de courant électrique multiphase. D'où une installation assez compliquée et dont l'efficacité se limite à la taille des grains.

Dans le brevet US-3 153 820, l'invention concerne un appareil pour améliorer la structure et l'homogénéité physique et chimique du métal coulé en contrôlant le phénomène de solidification. Cet appareil comprend, en combinaison, une pluralité d'agitateurs externes fonctionnant de façon indépendante, parmi lesquels on trouve des électro-aimants et des transducteurs électromécaniques de vibration disposés à l'extérieur de la masse de métal, régulièrement espacés et placés près de la zone de refroidissement du métal, lesdits agitateurs produisant une pluralité de champs de forces d'agitation concentrés à l'intérieur du métal.

Un tel appareil incluant plusieurs types d'appareils d'une conception assez complexe. bien qu'il réduise les phénomènes de ségrégation à l'intérieur du métal, ne résout pas les problèmes d'état de surface.

L'EP-A-0 040383 enseigne un procédé pour agiter la portion non solidifiée dans une coulée continue, dans lequel on produit au moins un champ magnétique statique et éventuellement un champ magnétique alternatif qui est produit par un agitateur alimenté en courant alternatif polyphasé. On peut remarquer que ces agitateurs sont disposés sur une portion limitée de la paroi du moule et exercent leur champ perpendiculairement au jet de coulée pénétrant dans le bain.

C'est pourquoi, la demanderesse, soucieuse d'améliorer la technique de coulée en vue d'obtenir à la fois des structures plus homogènes, et des états de surface s'accommodant directement aux opérations ultérieures de transformation dimensionnelle sans passer par une phase d'écroûtage, a cherché et mis au point un procédé mettant en oeuvre un matériel simple mais utilisé dans des conditions telles que l'efficacité en est exacerbée.

Le procédé selon l'invention consiste à faire agir sur le métal en cours de solidification simultanément un champ magnétique stationnaire et un champ magnétique variable et est caractérisé en ce que l'on crée un champ magnétique uniforme stationnaire, de direction parallèle à l'axe du moule au moyen au moins d'une bobine de contour semblable à celui de la partie supérieure du moule, un champ magnétique variable de même direction que l'autre champ au moyen d'au moins un inducteur annulaire alimenté en courant alternatif monophasé.

Le champ magnétique uniforme est créé par au moins une bobine alimentée en courant continu. Cette bobine est constituée par un fil électrique enroulé sur un cadre dont la section par un plan horizontal a un contour semblable à celui de la section supérieure du moule et elle est placée au-dessus du moule.

Sous l'action du courant continu, cette bobine crée un champ uniforme de direction générale parallèle à l'axe de symétrie du moule, c'est-à-dire sensiblement verticale et orientée indifféremment vers le bas ou vers le haut. Les lignes de ce champ peuvent être modifiées en incorporant à l'intérieur de la bobine un noyau de fer qui épouse son contour tout en laissant en son centre un espace suffisant pour l'alimentation en métal liquide du moule.

Le champ magnétique variable est créé par un inducteur annulaire de géométrie voisine, mais alimenté en courant périodique de fréquence N. Cet inducteur est placé au-dessus du moule, soit au-dessus de la bobine alimentée en courant continu, soit entre cette dernière et le moule.

Il peut encore être mis au niveau du moule. Dans ce dernier cas, lorsqu'il y a deux bobines alimentées en courant continu, il est situé entre elles. Sous l'action du courant périodique, l'inducteur crée un champ variable colinéaire avec le champ stationnaire qui produit dans le métal un courant induit. Le vecteur densité est situé dans un plan généralement horizontal et dirigé perpendiculairement à une droite de ce plan passant par l'axe du moule. L'ensemble de ces vecteurs forme donc des cercles concentriques.

L'action combinée de ces champs colinéaires génère dans le métal des vibrations qui ont une origine double. D'une part, le champ stationnaire et le courant induit développent une force perpendiculaire au plan constitué par le vecteur densité de courant et le vecteur direction du champ stationnaire. Cette force est donc contenue dans un plan horizontal et dirigée vers l'axe du moule. Cette force a une intensité qui varie périodiquement avec la même fréquence N que le champ variable et provoque donc des vibrations dans le métal.

D'autre part, en raison de l'interaction du champ variable et du courant induit tous deux de fréquence N, se développe une autre force radiale, elle aussi variable, mais dont la fréquence est 2 N.

Ainsi, le métal est soumis à ces deux forces radiales de fréquence N et 2 N d'où résulte une mise en vibrations généralisée de la masse de métal liquide.

Par suite de certains défauts de géométrie du système, on peut avoir des effets de « bord plus ou moins importants, d'où résultent des vibrations verticales, mais ces dernières ont relativement peu d'importance par rapport aux vibrations radiales.

Le courant périodique qui alimente l'inducteur à champ variable peut avoir une forme purement sinusoïdale, mais tout autre forme convient également à la réalisation de l'invention.

Quant à la fréquence, elle peut couvrir toute une gamme de valeurs allant de 5 à 100 000 hertz. Toutefois, il y a lieu de faire une distinction entre les fréquences dites basses situées entre 5 et 100 hertz et les fréquences supérieures, dites moyennes.

Dans le premier cas, l'effet dit de « peau du champ variable est réduit, c'est-à-dire que le courant induit exerce son action sur une épaisseur de métal telle qu'il y a interaction suffisante de ce courant avec le champ stationnaire pour développer des vibrations dans toute la masse de métal. On dit alors qu'on travaille en vibrations forcées. Par contre, à mesure que la fréquence du champ variable augmente, l'effet de peau devient important et l'interaction du courant induit avec le champ stationnaire devient de plus en plus faible. Il faut alors que les vibrations émises, pour avoir une efficacité convenable, puissent entrer en résonance avec les vibrations propres du métal liquide, des dendrites en cours de formation ou de la masse solide. Or, ces vibrations propres dépendent du format du produit coulé. de la vitesse de coulée, de la nature du métal, et des conditions de refroidissement. Il faudra donc choisir la fréquence du courant en fonction des conditions opératoires, ce qui peut être déduit du calcul ou de mesures faites à l'aide de capteurs adéquats.

Il est certain que, dans le cas des basses fréquences, la technologie et le mode opératoire sont plus simples et que les nuisances résultant du bruit dû aux vibrations sont relativement faibles.

Dans une variante du procédé appliqué notamment à la coulée continue d'acier, il est intéressant de créer des champs magnétiques stationnaire et variable au moyen d'une série de bobines et d'inducteurs qui se succèdent alternativement tout au long de la partie du métal en cours de solidification. En effet, dans ce cas, cette partie du lingot peut être relativement longue et l'efficacité des champs est alors obtenue en multipliant le nombre de bobines et d'inducteurs.

Pour accroître encore cette efficacité, il est préférable, lorsque le champ variable a une fréquence inférieure à 100 hertz d'alimenter les inducteurs sous une fréquence décroissante à mesure que la solidification progresse. On atténue ainsi d'autant l'effet de peau et permet de développer les vibrations au coeur du lingot. On peut avoir par exemple au niveau du moule un inducteur alimenté en 50 hertz puis en dessous, et séparés chaque fois par une bobine à courant continu, une série d'inducteurs alimentés successivement en 20, 10, et 5 hertz par exemple.

La présente invention sera mieux comprise en se référant au dessin annexé sur lequel la figure 1 représente une coupe verticale passant par l'axe d'un moule de coulée continue auquel on applique un champ variable et un champ uniforme suivant l'invention. La figure 2 est une vue de dessus du métal dans le moule.

Sur la figure 1, on distingue un moule (1) refroidi par une circulation d'eau (2) au moyen duquel on forme, à partir d'un métal liquide (3), un lingot (4). Suivant l'invention, le moule a été équipé sur le dessus d'une bobine (5) qui crée un champ stationnaire dont les lignes de force peuvent être modifiées par le noyau (6). Au niveau du moule est placé un inducteur (7) qui crée un champ variable. Sous l'action combinée des champs, se développe dans le liquide des vibrations dont le sens de propagation est représenté par les flèches (8). Sur la figure 2, on voit le dessin du métal liquide vibrant suivant les directions (8).

L'invention peut être illustrée à l'aide de l'exemple non limitatif qui suit.

On a coulé en continu un alliage d'aluminium du type 2024 préalablement affiné par ajout de 0,1 % en poids d'ATSB sous forme d'une plaque de section 300 x 800 mm.

La première partie a été réalisée dans une lingotière classique, puis on a continué la coulée dans les mêmes conditions de vitesse et de refroidissement, mais en appliquant à proximité de la surface libre du métal, d'une part, un champ magnétique stationnaire de 0,04 tesla, créé au moyen d'une bobine annulaire alimentée par un courant continu de 17500 ampère-tours, sous une tension de 24 volts, d'autre part, un champ magnétique variable de fréquence 50 hertz, créé au moyen d'une bobine annulaire placée en dessous de la précédente, et au niveau du moule et alimentée par un courant alternatif de 3800 ampère-tours sous une tension de 75 volts.

A l'examen micrographique de surfaces d'échantillons prélevés dans les deux parties de la plaque, on a constaté que le nombre de grains était huit fois plus grand quand on appliquait le procédé selon l'invention.

De plus, les défauts de surface tels que arrachement, peau d'oxyde, qui apparaissent sur la première partie avaient pratiquement disparu sur la deuxième.

L'invention trouve son application dans tous les cas ou on cherche à améliorer la structure et l'état de surface des produits moulés ou coulés en continu, et notamment dans l'industrie de l'aluminium.

## Revendications

1. Procédé de coulée de métaux dans un moule (1) sans fond à axe vertical dans lequel on fait agir sur le métal (3) en cours de solidification. simultanément un champ magnétique stationnaire et un champ magnétique variable, caractérisé en ce que l'on crée un champ magnétique uniforme stationnaire, de direction parallèle à l'axe du moule au moyen au moins d'une bobine (5) de contour semblable à celui de la partie supérieure du moule, un champ magnétique variable de même direction que l'autre champ au moyen d'au moins un inducteur (7) annulaire alimenté en courant alternatif monophasé.

2. Procédé suivant la revendication 1, caractérisé en ce que le champ magnétique stationnaire a une valeur inférieure à 0,5 tesla.

3. Procédé selon la revendication 2, caractérisé en ce que le champ stationnaire est modifié par la présence d'un noyau en fer (6).

4. Procédé selon la revendication 1, caractérisé en ce que le champ variable a une fréquence comprise entre 5 et 100 000 hertz.

5. Procédé selon la revendication 4, caractérisé en ce que dans le cas de fréquences supérieures à 100 hertz, on ajuste cette fréquence aux fréquences propres du métal liquide ou des dendrites en cours de formation ou de la masse solide.

6. Procédé selon la revendication 1. caractérisé en ce que les bobines et les inducteurs se succèdent alternativement le long du métal en cours de solidification.

7. Procédé selon la revendication 6, caractérisé en.ce que dans le cas de fréquences inférieures à 100 hertz, les inducteurs sont alimentés sous une fréquence décroissante dans le sens de la progression du métal.

## Claims

1. A process for casting metals in an ingot mould (1) having a vertical axis of symetry in which a stationary magnetic field and a periodic magnetic field are simultaneously caused to act on the metal (3) in the course of solidification. characterized in that the stationary uniform magnetic field having a direction parallel to the mould axis is generated by a least one coil (5) the section of which being similar in contour to that of the upper section of the mould, the variable magnetic field having the same direction that the other field is generated by at least one annular inductor (7) supplied with an alternating single phase current.

2. A process according to claim 1, characterized in that the stationary magnetic field is of a value of less than 0.5 tesla.

3. A process according to claim 2, characterized in that the stationary field is modified by the presence of an iron core.

4. A process according to claim 1, characterized in that the frequency of the variable field is from 5 to 100,000 Hertz.

5. A process according to claim 4, characterized in that, when the frequency is higher than 100 Hertz, this frequency is adjusted to those which go into resonance with the natural frequencies of the liquid metal, the dendrites in the course of formation, or the solid mass.

6. A process according to claims 5 and 4, characterized in that the coils and the inductors for generating the stationary field and the variable field are disposed in alternate succession along the metal in the course of solidification.

7. A process according to claim 6, characterized in that, when the inductors generate a variable field at a frequency of less than 100 Hertz, they are supplied at a frequency which decreases in proportion to progressing solidification.

## Patentansprüche

1. Verfahren zum Gießen von Metallen in einer Gießform (1) ohne Boden und mit vertikaler Achse, in der man auf das Metall (3) während dessen Verfestigung gleichzeitig ein stationäres Magnetfeld und ein variables Magnetfeld einwirken läßt, dadurch gekennzeichnet, daß ein uniformes stationäres Magnetfeld, dessen Richtung parallel zur Achse der Gießform ist, durch mindestens eine Spule (5) erzeugt wird, dessen Umriß dem des oberen Teils der Gießform entspricht und daß ein variables Magnetfeld mit der gleichen Richtung wie das andere Feld mittels mindestens einem ringförmigen Induktor (7) erzeugt wird, der mit einphasigem Wechselstrom gespeist wird.

2. Verfahren nach Anspruch 1, dadurch gekennzeichnet, daß das stationäre Magnetfeld einen Wert unterhalb von 0,5 Tesla hat.

3. Verfahren nach Anspruch 2, dadurch gekennzeichnet, daß das stationäre Magnetfeld durch die Anwesenheit eines Eisenkerns (6) modifiziert wird.

4. Verfahren nach Anspruch 1, dadurch gekennzeichnet, daß das variable Feld eine Frequenz zwischen 5 und 100.000 Hertz hat.

5. Verfahren nach Anspruch 4, dadurch gekennzeichnet, daß bei Frequenzen oberhalb von 100 Hertz diese Frequenz an die Eigenfrequenzen des flüssigen Metalls oder an die der entstehenden Dendriten oder an die der verfestigten Masse angepaßt wird.

6. Verfahren nach Anspruch 1, dadurch gekennzeichnet, daß die Spulen und die Induktoren abwechselnd aufeinanderfolgend entlang des sich verfestigenden Metalls angeordnet sind.

7. Verfahren nach Anspruch 6, dadurch gekennzeichnet, daß bei Frequenzen unterhalb 100 Hertz die Induktoren mit einer Frequenz gespeist werden, die in Vortriebsrichtung des Metalls abklingt.
